# EUROPÄISCHE PATENTANMELDUNG

(11) **EP 1 637 627 A1**
(43) Veröffentlichungstag der Anmeldung: **22.03.2006**
(21) Anmeldenummer: 04022344.8
(22) Anmeldetag: 20.09.2004
(51) Int. Cl.: C23G 1/08, C23G 5/024

(54) **Zinn (II)-haltige Zusammensetzungen zur schnellen Entfernung von Rost**

(71) Anmelder: Caramba Chemie GmbH & Co. KG, 47055 Duisburg (DE)
(72) Erfinder: Otte, Wilfried, 47506 Neukirchen-Vluyn (DE); Meister, Jürgen, Dr., 41363 Jüchen (DE); Gozdowski, Bernd, 55545 Bad Kreuznach (DE); Köckerling, Martin, Prof. Dr., 47057 Duisburg (DE)
(74) Vertreter: Becker Kurig Straus

(57) **Zusammenfassung**

Eine chemische Zusammensetzung zum Entfernen von Rost, die hochgradig wirksam nicht nur zum Entfernen von Oberflächen-Rost, sondern auch zum Lösen von Rost zwischen einzelnen metallischen Werkstücken (z.B. Schrauben, Lagern, Wellen, Scharnieren u.s.w.), die hochgradig verrostet sind ist. Eine geringe Azidität garantiert, dass das zugrundeliegende Metall nicht angegriffen wird. Die chemische Zusammensetzung ist eine Lösung oder Dispersion aus eines zweiwertigen Zinn-Salzes und einer organischen Säure in einem geeigneten Lösungsmittel.

## Beschreibung

Die vorliegende Erfindung betrifft eine Zusammensetzung zur schnellen Entfernung von Rost und ein Verfahren zur schnellen Entfernung von Rost. Insbesondere bezieht sich die vorliegende Erfindung auf eine Zusammensetzung zur schnellen Entfernung von Rost, die nützlich ist, um die Funktionalität von metallischen Werkstücken, welche aus gegeneinander beweglichen oder bewegbaren Einzelteilen bestehen und deren Beweglichkeit oder Bewegbarkeit durch Korrosionsvorgänge und der damit einhergehenden Ausbildung von Rost eingeschränkt ist, wiederherzustellen. Darüber hinaus kann die Zusammensetzung von Chemikalien zur schnellen Entfernung von Rost der vorliegenden Erfindung überall dort eingesetzt werden, wo bei technischen Bearbeitungsschritten ein schnelles Entfernen von Rost notwendig ist.

Metallischer Rost, insbesondere Eisenrost tritt als Oxidationsprodukt immer dann an metallischen Gegenständen (Maschinen, Einrichtungen u.s.w.) auf, wenn sie bei gleichzeitiger Anwesenheit von Wasser (oder Luftfeuchtigkeit) mit Luftsauerstoff in Berührung kommen. Derartige Korrosionsvorgänge führen häufig zu Funktionsstörungen bis hin zum völligen Ausfall technischer Geräte, Maschinen und Einrichtungen. Es sind daher eine Reihe von Verfahren zur Rostentfernung entwickelt worden. Diese lassen sich in drei Gruppen einteilen: 1) Rein mechanische, ohne chemische Reaktionen ablaufende Verfahren und 2) chemisch Verfahren unter Verwendung saurer oder basischer Chemikalien und 3) chemisch Verfahren unter Verwendung sonstiger Chemikalien

### Zur 1. Gruppe:

a) Scheuer-, Polier- oder Schleifmittel, zum Teil eingebettet in organische Matrizen (Gele), dienen zur Oberflächenentfernung von Rost (US2004035058).
b) Durch Laserstrahlen werden Rostablagerungen von Oberflächen entfernt.
   1. Wang, Z.; Zeng, X.; Huang, W.; Surface and Coatings Technology (2003), 166(1), 10-16.
   2. Pasquet, P.; Del Coso, R.; Boneberg, J.; Leiderer, P.; Oltra, R.; Boquillon, J. P.; Applied Physics A: Materials Science & Processing (1999), 69(Suppl.), S727-S730.
   3. Meja, P.; Autric, M.; Alloncle, P.; Pasquet, P.; Oltra, R.; Boquillon, J. P. Applied Physics A: Materials Science & Processing (1999), 69(Suppl.), S687-S690.
   4. Kumar, A. V. Ramesh; Singh, R.; Nigam, R. K.; J.Radioanalytical and Nuclear Chemistry (1999), 242(1), 131-137.
c) Durch Anwendung von Mikrowellen soll Rost entfernt werden:
   1. W02001025152
d) Durch verschiedene Materialstrahltechniken wird oberflächlich Rost entfernt:
   1. Wasserstrahltechniken (high speed waterjet)
      i. Babets, K.; Geskin, E. S.; Goldenberg, B. Surface Contamination and Cleaning (2003), 1, 173-191.
      ii. DE10163230
   2. Sandstrahlen
      i. US6007639
      ii. Forsgren, A.; Appelgren, C.; Swed. Rapport ― Korrosionsinstitutet (Stockholm) (2001), (7E), 1-15.
   3. Feste CO₂-Kugeln (Trockeneis)
      i. Westkamper, E.; Schule, A.; Werner, D.; Proceedings - Institute of Environmental Sciences and Technology (1998), 44th (Contamination Control), 198-201.
e) Aufbringen und abschließendes Abziehen eines Polymers:
   i. W09946425

Alle diese mechanischen Verfahren weisen den Nachteil auf, dass sie den Rost nur oberflächlich entfernen. Metallischen Werkstücke, die beweglich sein müssen, wie beispielsweise Schrauben, Scharnieren, Lagern, Wellen, u.s.w., und deren Beweglichkeit durch Korrosionsvorgänge und Rost eingeschränkt ist, lassen sich mit diesen Verfahren nicht von Rost befreien und sind daher wirkungslos. Dazu kommt der Nachteil, dass der apparative und damit finanzielle Aufwand unakzeptabel hoch ist. Zum Beispiel ist das Lösen einer verrosteten Schraube in einem Schiffskörper ein nicht allzu häufig auftretender Vorfall, der mit minimalem Aufwand erledigt werden muss und der eine Anschaffung und Installation eines z.B. ausreichend leistungsfähigen Lasers nie rechtfertigen würde.

### Zur 2. Gruppe:

Zur Gruppe der chemischen Verfahren gehören sowohl alle Verfahren, bei denen in irgendeiner Form azide Stoffe (Säuren) als auch in weitaus geringerem Umfang basische Stoffe eingesetzt werden. Diese Stoffe reagieren chemisch mit dem Metall (Eisen)-oxid (Rost), in aziden Systemen gemäß

Fe₂O₃ + 6 H⁺ → 2 Fe³⁺ + 3 H₂O

bzw.

FeO(OH) + 3 H⁺ → Fe³⁺ + 3 H₂O

und überführen ihn in eine lösliche Form ionischer Metall (Eisen)-salze. Diese lassen sich dann einfach von der verbleibenden Metalloberfläche entfernen. Üblicherweise werden azide Stoffe zusammen mit weiteren Hilfsstoffen eingesetzt. In basischen Systemen laufen prinzipiell folgende Reaktionen ab:

Fe₂O₃ + 2 OH⁻ + 3 H₂O → 2 [Fe(OH)₄]⁻

bzw.

FeO(OH) + OH⁻ + H₂O → [Fe(OH)₄]⁻

Im Einzelnen sind folgende azide Mischungen als Rostentferner beschrieben:
a) Verschiedenen Fluor-haltige Säuren (z.B. Flusssäure):
   1. US6297208
   2. Tyagi, A. K.; Achary, S. N.; Moorthy, P. N. Journal of Nuclear Science and Technology (1997), 34(8), 863-864.
b) Azide Substanzen zusammen mit oberflächenaktiven Stoffen:
   1. DE10159101
   2. US 158063
   3. US156971
   4. US114328
   5. W02000043321
   6. W02000034551
   7. ZA9804162
   8. DE 19543468
c) Azide Substanzen zusammen mit Komplexierungsmitteln:
   1. J. S. Gill; Official Proceedings - International Water Conference (2002), 63rd 399-410
d) Azide Substanzen zusammen mit Scheuermitteln:
   1. Arbeitskreis "Metallographie von Korrosionsschichten", Praktische Metallographie (1997), 34(4), 175-193.
   2. W02001046378
   3. US5972868
   4. W09848080
   5. DE19721422
   6. US5653917
e) Phosphorsäure und Derivate:
   1. DE19959592
   2. W02001042148
f) Azide Substanzen zusammen mit elektrischem Strom:
   1. W02000058228

Chemische Mischungen zur Rostentfernung unter Zuhilfenahme basischer Substanzen:
a) Verwendung basisch reagierender Stoffe auf der Basis von Citraten und Benzoaten
   1. B. L. Libutti; J. Mihelic; R. J. Magnotta; A. Gimbar, Jr.; Official Proceedings - International Water Conference (1997), 58th, 361-368.
   2. WO2000058228
   3. US6514350

Zu den schwerwiegensten Nachteilen aller vorstehend beschriebenen, auf Säure-basierenden Verfahren zählt, dass für eine effektive Rostentfernungswirkung eine hohe Konzentrationen einer starken Säure vorliegen muß, durch die jedoch nicht nur der Rost sondern auch das darunter liegende Metall oxidativ angegriffen wird. Daher erfordern alle diese Verfahren ein schnelles und vor allen Dingen vollständiges Beseitigen des Rostlösers, sobald der Rost entfernt, das Metall aber noch nicht gravierend angegriffen ist. Weiterhin wird bei diesen aziden, auf Säure basierten Verfahren Wasserstoff spätestens, wenn das Metall mit der Säure reagiert freigesetzt. Schon geringste Wasserstoffmengen führen jedoch bei vielen Werkstoffen zu dem Phänomen einer Wasserstoffversprödung, welche die Haltbarkeit des Werkstückes drastisch reduziert. Dazu kommen die Nachteile einer großen Gefahr für den Anwender und die Umwelt beim Umgang mit starken Säuren, wobei die oben erwähnte Flusssäure sicherlich mit zu den gefährlichsten Säuren zählt.

Nachteile des Verfahrens unter Verwendung basischer Substanzen liegen in der geringen Reaktionsgeschwindigkeit von Metall- insbesondere Eisenoxiden (Rost) mit Hydroxidionen zu Tetrahydroxoferraten(III) bzw. Hexahydroxoferraten(III). Dieses führt zu sehr langen Reaktions- und Rostauflösezeiten. Weiterhin sind die von basischen Substanzen ausgehenden Gesundheitsgefahren nachteilig.

### Zur 3. Gruppe:

a) Verwendung von Rote-Beete-Saft
   1. DE10141648
   2. EP1288285
b) Verwendung von Polyvinylacetat:
   1. W09923283
   2. W09923283

Rote-Beete-Saft ohne weitere Zusätze enthält geringen Mengen organischer Säuren und Komplexierungschemikalien für Metallkationen. Die Wirksamkeit, vor allen Dingen eine schnelle Wirksamkeit, ist ausgesprochen zweifelhaft. Für die Verwendung von Polymeren (Polyvinylacetat), was letztendlich einer mechanischen Entfernung von Rost von Oberflächen gleichkommt, gilt das oben zur Gruppe 1) gesagte.

Da sich, wie vorstehend beschrieben bei den bisherigen Verfahren zur Rostentfernung fast immer Probleme hinsichtlich einer Zerstörung nicht nur des Rostes, sondern auch des zugrunde liegenden Metalls ergeben (neben Problemen wie z.B.. der Wasserstoff- (Hydrid) versprödung), besteht ein Bedarf nach einer verbesserten Rostlösung, mit der die Nachteile des Standes der Technik beseitigt werden können

Die vorstehende Aufgabe wird gelöst durch ein Mittel zur schnellen Entfernung von Rost, das als aktive Komponenten mindestens eine Zinn(II)-Verbindung und eine organische Säure enthält.

Diese Zusammensetzungen habend den großen Vorteil, dass 1) starke Säuren in Konzentrationen vermieden werden, die Metalle (insbesondere Stahl) angreifen und 2) dennoch eine ausreichend hohe Reaktionsgeschwindigkeit erreicht wird.

Als Zinn(II)-Verbindung kann jede dem Fachmann bekannte Verbindung eingesetzt werden, wobei vorzugsweise Zinn(II)-Salze der allgemeinen Formeln SnX₂, SnX', oder Sn₃(X,X') zum Einsatz kommen. Dabein sind X und X' ein oder zweiwertige Anionen ausgewählt unter F, Cl, Br, I, NO₃, OH, ClO, ClO₂ oder ClO₃ oder Kombinationen davon für X und O, S, Se, Te, CO₃, oder SO₄ oder Kombinationen davon für X'.

Die Zusammensetzung enthält neben der Zinn(II)-Verbindung noch eine organische Säure, die jede dem Fachmann bekannte Säure sein kann, vorzugsweise jedoch eine Carbonsäure der allgemeinen Formel R-COOH ist, worin R ausgewählt ist unter CH₃, CH₂Cl, CHCl₂, CCl₃, CH₂F, CHF₂, CF₃, CH₂Br, CHBr₂, oder CBr₃ ist. Es sollte klar sein, dass in einer bestimmten Zusammensetzung neben Kombinationen der vorstehend erläuterten Zinn(II)-Verbindungen auch Kombinationen der hier dargestellten Carbonsäuren vorgesehen sein können.

Die Zinn(II)-Verbindung(en) und die organische(n) Säure(n) sind gewöhnlich in einem Lösungsmittel, wie Wasser oder eine organisches Lösungsmittel, gelöst oder darin dispergiert. Als organisches Lösungsmittel kann jedes dem Fachmann bekannte Lösungsmittel eingesetzt werden.

Die Zinn(II)-Verbindung ist in der Zusammensetzung gewöhnlich in einer Menge von etwa 5 bis 20 Massen-% enthalten, vorzugsweise 7-15 Massen-%, am meisten bevorzugt zu 10 Massen-% jeweils bezogen auf die Gesamtmasse der Zusammensetzung. Gleichermassen ist die organische Carbonsäure in der Zusammensetzung in einer menge von etwa 2 bis 10, vorzugsweise 3 bis 7, am meisten bevorzugt 5 Massen-%, jeweils bezogen auf die Gesamtmasse der Zusammensetzung, enthalten.

Bei Verwendung wird die Zusammensetzung mit dem zu behandelnden Werkstück in Kontakt gebracht, beispielsweise durch Aufsprühen, Aufgießen, Eintauchen oder Aufstreichen. Die Zusammensetzung wird anschließend für eine geeignete Zeitspanne einwirken gelassen, beispielsweise von 5 min bis 20 min und dann mittels herkömmlicher Methoden abgetragen oder das bewegliche Werkstück, beispielsweise die Schrauben, das Lager, die Welle, das Scharnier usw., entfernt.

Eine typische, erfindungsgemässe Rostlösemischung wird erhalten, indem 100 ml eines Lösungsmittels (z. B. Wasser oder ein handelsübliches Kriechöl (z.B. Caramba Superkriechöl)) mit 10 g wasserfreiem Zinn(II)-Salz (z.B. Zinn(II)chlorid) und 5 g einer organischen Carbonsäure (z.B. Trichloressigsäure) versetzt werden. Diese Zusammensetzung wird dann gut vermischt auf die verrostete Stelle aufgetragen. Schon nach einer kurzen Einwirkzeit ist eine deutliche Rostentfernungswirkung festzustellen.

Die Vorteile und damit Neuerungen dieser Erfindung liegen darin, dass bei geringer Acidität der Lösung durch den Zusatz eines wasserstabilen Zinn(II)-Salzes (als Reduktionsmittel) eine hohe Rostlösegeschwindigkeit erreicht wird. Durch die Kombination eines auch gegenüber organischen Säuren halbwegs stabilen Reduktionsmittels mit einer organischen Säure, wird die Oxidationswirkung auf das unter dem Rost befindliche Metall soweit herabgesetzt, dass eine weitergehende Metallzerstörung weitestgehend minimiert wird.

Ein weiterer Vorteil der vorliegenden Erfindung liegt darin, dass der Rostlöser nicht nur auf Oberflächen wirkt, sondern auch metallische Werkstücke, die beweglich sein müssen (wie Schrauben, Scharnieren, Lagern, Wellen, u.s.w.) und deren Beweglichkeit durch Korrosionsvorgänge und Rost eingeschränkt ist, ihre volle Funktionalität zurückgeben. Weiterhin haben die Rostlösemischungen der vorliegenden Erfindung den Vorteil, dass sie weder als giftig, noch als umweltgefährdend einzuschätzen sind und dass sie nur aus wenigen Einzelkomponenten bestehen, was eine einfache Verarbeitbarkeit mit sich bringt.

Die folgenden Beispiele erläutern die Erfindung ohne sie zu begrenzen

### Beispiel : Rostlösetest

Mit den oben beschriebenen Rostlösern wurde eine Serie von Tests (*Schraubenlöse-Testreihe*) durchgeführt. Dazu wurden mittels eines standardisierten Verfahrens Stahlschraubenmuttern mit stets gleichem Drehmoment von 50 Nm auf den dazugehörigen Schrauben festgedreht und mittels einer 5%-igen Salzsprühlösung (Kochsalz) für einen Einwirkzeit von 4 Tagen zum Rosten gebracht. Dann wurde von einer Reihe Schrauben Blindwerte ermittelt, wobei mittels des Drehmomentschraubers gemessen wurde, welches Drehmoment zum Lösen der Muttern benötigt wird. Es zeigte sich, dass durch die Korrosionsvorgänge das zum Lösen der Muttern benötige Drehmoment um 40% zugenommen hatte. Dann wurde eine Schraube für einen Zeitraum von zunächst einer Minute in einen Rostlöser, der durch Auflösen bzw. Dispergieren des dieser Erfindung zugrundeliegenden Zusammensetzung (5 g Trichloressigsäure und 10 g SnCl_{2*}2H₂O in 100 ml *Caramba-Superkriechöl*) gewonnen wurde, eingelegt und anschließend das zum Lösen der Muttern benötigte Drehmoment gemessen. Darauf folgten weitere Test mit Einwirkzeiten von 10 Minuten und mit 20 Minuten. Es zeigte sich, dass innerhalb einer 10-minütigen Einwirkzeit mit dem erfindungsgemässen Rostlöser die Korrosionsprodukte soweit abgebaut wurden, dass fast nur noch das ursprüngliche Drehmoment (55.4 Nm verglichen mit ursprünglich 50 Nm) zum Lösen der Muttern von den Schrauben benötigt wurde.

## Patentansprüche

1. Chemische Zusammensetzung zur schnellen Entfernung von Rost, **dadurch gekennzeichnet, dass** sie als wirksame Bestandteile chemische Verbindungen des zweiwertigen Zinns und organische Säuren enthält.

2. Zusammensetzung nach Anspruch 1, **dadurch gekennzeichnet, dass** die Zinn(II)-Verbindung ein Zinn(II)-Salz ist.

3. Zusammensetzung nach Anspruch 1 und 2, **dadurch gekennzeichnet, dass** die Zinn(II)-Verbindung der allgemeinen Formel SnX₂ genügt, , worin X ein einfach negativ geladenes Anion ist ausgewählt unter F, Cl, Br, I, NO₃, OH, ClO, ClO₂ oder ClO₃, oder Kombinationen davon.

4. Zusammensetzung nach Anspruch 1 und 2, **dadurch gekennzeichnet, dass** die Zinn(II)-Verbindung der allgemeinen Formel SnX genügt, worin X ein zweifach negativ geladenes Anion ist ausgewählt unter O, S, Se, Te, CO₃, oder SO₄.

5. Zusammensetzung nach Anspruch 1 und 2, **dadurch gekennzeichnet, dass** die Zinn(II)-Verbindung der allgemeinen Formel Sn₃(X,X')₂ genügt, worin X und X' eine Kombination von unterschiedlichen, einfach und zweifach geladenen Anionen ist, worin X ausgewählt ist unter F, Cl, Br, I, NO₃, OH, ClO, ClO₂ oder ClO₃ oder Kombinationen davon, und X' ausgewählt ist unter O, S, Se, Te, CO₃, oder SO₄ oder Kombinationen davon.

6. Zusammensetzung nach Anspruch 1 bis 6, **dadurch gekennzeichnet, dass** neben die organische Säure eine Carbonsäure der allgemeinen Formel R-COOH ist, worin R CH₃, CH₂Cl, CHCl₂, CCl₃, CH₂F, CHF₂, CF₃, CH₂Br, CHBr₂, oder CBr₃ ist.

7. Zusammensetzung nach Anspruch 1 bis 7, **dadurch gekennzeichnet, dass** die Zinn(II)-Verbindung und die organische Säure in einem Lösungsmittel gelöst oder dispergiert ist.

8. Zusammensetzung nach Anspruch 7, worin das Lösungsmittel ausgewählt ist unter Wasser oder einem organischen Lösungsmittel.

9. Zusammensetzung nach Anspruch 7 oder 8, **dadurch gekennzeichnet, dass** die in dem Lösungsmittel gelöste Zinn(II)-Verbindung eine Konzentration von bis zu 10 Massen-% aufweist.

10. Zusammensetzung nach Anspruch 7 bis 9, **dadurch gekennzeichnet, dass** die in dem Lösungsmittel gelöste Carbonsäure eine Konzentration von bis zu 5 Massen-% aufweist.

11. Verfahren zum schnellen Entfernen von Rost, **dadurch gekennzeichnet, dass** ein Rostlöser nach einem der Ansprüche 1 bis 10 mit dem verrosteten Werkstück durch Aufsprühen, Aufgießen, Eintauchen oder Aufstreichen in direkten Kontakt gebracht wird.

12. Verwendung einer Zusammensetzung nach einem der Ansprüche 1 bis 10 zum Lösen von Rost von einer Metalloberfläche.
